# NEUE EUROPÄISCHE PATENTSCHRIFT

(11) **EP 0 010 755 B2**
(45) Veröffentlichungstag und Bekanntmachung des Hinweises auf die Entscheidung über den Einspruch: **06.08.1986**
(45) Hinweis auf die Patenterteilung: 20.07.1983
(21) Anmeldenummer: 79104222.9
(22) Anmeldetag: 31.10.1979
(51) Int. Cl.: C22C 38/12, C22C 38/16, F17C 1/00

(54) **Verwendung von Mangan-Nickel-Feinkornbaustahl**
Use of manganese and nickel-containing fine-grained structural steel
Utilisation d'un acier de construction à grain fin contenant du manganèse et du nickel

(30) Priorität: 02.11.1978 DE 2847506
(43) Veröffentlichungstag der Anmeldung: 14.05.1980
(73) Patentinhaber: Preussag Stahl Aktiengesellschaft, 38223 Salzgitter (DE)
(72) Erfinder: Vlad, Constantin M., Dr. Ing., D-3321 Nordassel (DE); Hulka, Klaus, Dipl.-Ing., D-3321 Hohenassel (DE)
(74) Vertreter: König, Reimar, Dr.-Ing.

## Beschreibung

Die Erfindung bezieht sich auf die Verwendung eines Mangan-Nickel-Feinkornbaustahls mit 0,04 bis 0,09% Kohlenstoff, 1,2 bis 1,8% Mangan, 0,1 bis 0,4% Silizium, 0,03 bis 0,08% Niob, 0,5 bis 1,5% Nickel, bis 0,25% Aluminium, bis 0,015% Schwefel und fakultativ 0,2 bis 0,4% Kupfer, Rest Eisen einschliesslich erschmelzungsbedingter Verunreinigungen.

Ein legierter Stahl der vorerwähnten Art ist aus der deutschen Offenlegungsschrift 2407338 bekannt; er enthält 0,01 bis 0,10% Kohlenstoff, 0,5 bis 2% Mangan, 0,1 bis 0,9% Silizium, 0,001 bis 0,10% Niob, 0,01 bis 0,3% Aluminium und 1,4 bis 3,5% Nickel. Dieser Stahl besitzt eine gewisse Kaltfestigkeit, wenn er in Abhängigkeit vom Nikkelgehalt gesteuert warmgewalzt worden ist. Ein in Abhängigkeit vom jeweiligen Nickelgehalt gesteuertes Warmwalzen erweist sich jedoch in der Praxis als schwierig und insbesondere aufwendig. Hinzu kommt, dass die Kaltzähigkeit dieses Stahls nicht ausreicht, um den Stahl bei Temperaturen zu verwenden, wie sie flüssiges Methan und insbesondere flüssiges Äthylen mit sich bringen.

Des weiteren ist es aus der deutschen Offenlegungsschrift 2461 087 bekannt, dass Kupfer bei einem Stahl mit 0,05 bis 0,20% Kohlenstoff, 0,01 bis 0,8% Silizium, 0,5 bis 1,6% Mangan, unter 0,03% Phosphor, 0,002 bis 0,02% Schwefel und 0,2 bis 0,8% Kupfer, Rest Eisen und Eisenbegleiter die Festigkeit erhöht, jedoch die Warmverformbarkeit beeinträchtigt. Ausserdem soll das Kupfer die Wasserstoffbeständigkeit erhöhen bzw. das Entstehen von Wasserstoffrissen unterdrükken, sofern der Stahl kein oder allenfalls 0,6% Nickel enthält; dies geht jedoch wiederum nur auf Kosten der Warmverarbeitbarkeit. Dieser Stahl eignet sich als Werkstoff für Erdöl- oder Erdgasrohre.

Aus der deutschen Offenlegungsschrift 2157 305 ist ein niedrig legierter Stahl mit 0,04 bis 0,09% Kohlenstoff, 0,1 bis 0,9% Silizium, 1,7 bis 2,2% Mangan, unter jeweils 1,0% Kupfer oder Nikkel, 0,3 bis 1,5% Kupfer und Nickel sowie 0,01 bis 0,10% Niob bekannt, der bei einem zusätzlichen Vanadiumgehalt von 0,05% und einem Zirkoniumgehalt von 0,06% eine begrenzte Kaltzähigkeit besitzt. Hinsichtlich der Beständigkeit des Stahls gegen Wasserstoffrisse ist nichts bekannt.

Ähnliches gilt für einen aus der deutschen Offenlegungsschrift 2323738 bekannten Stahl mit bis 0,2% Kohlenstoff, mindestens 0,75% Mangan und mindestens 0,015% Niob, dessen mechanischen Eigenschaften jedoch von einer bestimmten Korngrösse abhängig sind. Dieser Stahl erreicht bei einem Nickelgehalt von 0,29% und einem Chromgehalt von 0,54% bei -51,1°C eine Kerbschlagzähigkeit von 51,9 J/cm².

Für den Transport und die Lagerung von Flüssiggasen sind jedoch Werkstoffe erforderlich, die bei Temperaturen bis -196°C eine ausreichende Festigkeit und Zähigkeit besitzen. Ausserdem müssen diese Werkstoffe schweissbar sein, um ein wirtschaftliches Fertigen von Rohren und Behältern zu ermöglichen.

Es ist bekannt, dass rostfreie Stähle Betriebstemperaturen bis unter -270°C gewachsen sind. Trägere der Kaltzähigkeit ist dabei insbesondere das Nickel. Der hohe Anteil teurer Legierungsbestandteile setzt der Verwendung rostfreier Stähle jedoch Grenzen, die nach preiswerteren legierten Stählen haben suchen lassen. Dies hat zur Entwicklung einer Reihe von Stählen mit etwa 9% Nickel, 0,1% Kohlenstoff, 0,80% Mangan und 0,020% Phosphor geführt, die sich durch eine im Vergleich zu den rostfreien Stählen höhere Zugfestigkeit und eine bis etwa -200°C ausreichende Kaltzähigkeit auszeichnen. Voraussetzung für die hohe Kaltzähigkeit ist jedoch ein zweistufiges Normalglühen und Anlassen, das darauf abzielt, einen ausreichenden Austenitanteil in einem ferritischen Grundgefüge einzustellen. Dem liegt die Erkenntnis zugrunde, dass sich die Zähigkeit mit zunehmendem Austenitanteil erhöht.

Versuche haben in diesem Zusammenhang ergeben, dass sich die Kaltzähigkeit mit abnehmenden Gehalten an Kohlenstoff, Phosphor und Mangan erhöht. Des weiteren zeigte sich, dass eine stufenweise Verringerung des Nickelgehaltes auf 2,1% zu einer zunehmenden Beeinträchtigung der Kaltzähigkeit führt. So verringerten sich beispielsweise die Kerbschlagzähigkeiten normalisierter und angelassener, 8,5 bis 9,5% Nickel enthaltender Stähle von 42,5J/cmz bei -196°C, bei 3,25 bis 3,75% Nickel enthaltenen Stählen auf 25J/cm² bei -100°C und bei 2,1 bis 2,5% Nickel enthaltenden Stählen auf 22,5j/CM2 bei -68°C. Stähle mit Nickelgehalten unter 9% gelten demnach als nicht für Tiefsttemperaturen geeignet.

Der Erfindung liegt nun die Aufgabe zugrunde, einen legierten Stahl zur Verwendung bei Temperaturen bis -120°C vorzuschlagen, der sich schweissen lässt, eine hohe Streckgrenze bei Raumtemperatur und Kaltzähigkeit sowie Beständigkeit gegen Wasserstoffrisse besitzt und sich demgemäss insbesondere als Werkstoff für geschweisste Teile eignet, die wie Rohre und Behälter dem Transport und der Lagerung von Flüssiggasen auch bei Anwesenheit von Schwefelwasserstoff und Wasser dienen. Insbesondere soll der Stahl gegenüber flüssigem Äthylen beständig und Temperaturen bis -120°C gewachsen sein.

Die Lösung dieser Aufgabe besteht darin, als Werkstoff für Teile, die wie Rohre und Behälter mit Flüssiggas bei Temperaturen bis -120°C in Berührung kommen, einen nicht gesteuert warmgewalzten Stahl der eingangs erwähnten Art im normalgeglühten Zustand zu verwenden. Nach einer derartigen Wärmebehandlung besitzt der Stahl eine Raumtemperatur-Streckgrenze von mindestens 420 Njmm² und eine Übergangstemperatur der Kerbschlagzähigkeit von 51 Jjcm² quer zur Walzrichtung von mindestens -120°C sowie eine Kerbschlagzähigkeit von mindestens 280 Jjcm² bei Raumtemperatur.

Enthält der Stahl 0,2 bis 0,4% Kupfer, dann ist seine Rissbeständigkeit in Anwesenheit von Schwefelwasserstoffspuren besonders hoch. Dem kommt insofern eine erhebliche Bedeutung zu, als Flüssiggase häufig Spuren von Schwefelwasserstoff enthalten, der bei gleichzeitiger Anwesenheit von Wasser korrodierend wirkt und insbesondere zu wasserstoffinduzierten Rissen führt.

Der geringe Kohlenstoffgehalt des Stahls bedingt einerseits ein gutes Schweissverhalten und fördert andererseits die Kerbschlagzähigkeit. Insgesamt finden die ausgezeichneten Eigenschaften des vorgeschlagenen Stahls ihre Erklärung in dem synergistischen Zusammenwirken von Nikkel, Niob und Mangan.

Der Stahl wird vorzugsweise so lange normalgeglüht, bis die Kerntemperatur 30 bis 50°C über dem AC₃-Punkt liegt und anschliessend je 2 Millimeter Materialdicke zwei bis vier Minuten bei 550 bis 650°C, insbesondere bei 630°C angelassen, um die Kaltzähigkeit einzustellen.

Die Erfindung wird nachfolgend anhand von in den Figuren dargestellten Diagrammen und von Ausführungsbeispielen des näheren erläutert. In der Zeichnung zeigen:

Proben der Versuchsstähle wurden den aus den Diagrammen ersichtlichen Wärmebehandlungen unterworfen sowie hinsichtlich ihrer Kerbschlagzähigkeit und Kaltzähigkeit untersucht. Die Ergebnisse sind aus den Diagrammen der Fig. 1 und 2 ersichtlich und zeigen, dass sowohl die Kerbschlagzähigkeit bei Raumtemperatur als auch die Übergangstemperatur im Bereich von 0,5 bis 1,5% Nickel unabhängig von der jeweiligen Wärmebehandlung ein Optimum durchlaufen, ohne dass es dazu besonderer Massnahmen bedarf. Das ist insofern überraschend, als nach herkömmlicher Auffassung ein abnehmender Nickelgehalt mit einer Verringerung der Kalt- und Kerbschlagzähigkeit einhergeht, sofern nicht besondere Massnahmen wie ein gesteuertes Warmwalzen angewandt werden, um die Kaltzähigkeit einzustellen.

Aus den Figuren des Bildes 3 ergibt sich die Überlegenheit des erfindungsgemäss zu verwendenden Stahls (Erf.St.) mit 0,61% Nickel im Vergleich zu herkömmlichen Normstählen, wobei zu beachten ist, dass es sich bei dem erfindungsgemäss zu verwendenden Stahl um Querproben, in den anderen Fällen, mit einer Ausnahme, um Längsproben handelt. Die jeweils mit einer Kennziffer versehenen Vergleichsstähle sind in den folgenden Druckschriften beschreiben:

### 1. Stahl-Eisen-Werkstoffblatt 680-70

Fig. 1 die Abhängigkeit der Raumtemperatur-Kerbschlagzähigkeit vom Nickelgehalt und der Art der Wärmebehandlung.
Fig. die Abhängigkeit der Übergangstemperatur vom Nickelgehalt und der Wärmebehandlung,
Fig. die Abhängigkeit der Kerbschlagzähigkeit und des Verformungsbruchs eines unter die Erfindung fallenden Stahls im Vergleich zu bekannten Stählen von der Prüftemperatur,
Fig. 4 den Gehalt an gelöstem Wasserstoff in Abhängigkeit vom Kupfergehalt nach einem 96stündigen Tauchen in ein mit Schwefelwasserstoff gesättigtes Seewasser und
Fig. die Länge der wasserstoffinduzierten Risse in Abhängigkeit vom Wasserstoffgehalt.

Die den Diagrammen der Fig. 1 und 2 zugrundeliegenden Versuche wurden an den Stählen 1 bis 5 der aus der nachfolgenden Tabelle ersichtlichen Zusammensetzung durchgeführt. Von den angegebenen fallen die Stähle 2 und 3 unter die Erfindung.
2. Hoesch-Berichte 1/72, Seiten 5-20
3. Jasper H.K. Achtelik, «Kaltzähe Stähle», Nikkelinformationsbüro, 1964.

Die untersuchten Stähle besassen zudem jeweils bei Raumtemperatur eine Streckgrenze von mindestens 420 N/mm² und eine Kerbschlagzähigkeit von mindestens 280 J/cm².

Des weiteren zeigen die Diagramme der Fig. 4 und 5, dass die Rissempfindlichkeit in Anwesenheit von Schwefelwasserstoff bei Kupfergehalten über etwa 0,02% besonders gering ist, so dass sich der vorgeschlagene Stahl insbesondere auch zum Transport und zur Lagerung von verunreinigtem Flüssiggas eignet. Die hohe Rissbeständigkeit erklärt sich daraus, dass im Betrieb unter dem Einfluss von Schwefelwasserstoff und Wasser eine schwache Säure entsteht. Die dabei entstehenden Wasserstoffionen wandern in den Werkstoff und scheiden sich molekular an den Korngrenzen ab. Daraus resultieren bei herkömmlichen Stählen zu einer Rissbildung führende Drücke. Bei dem erfindungsgemäss zu verwendenden Stahl löst sich hingegen ein Teil des Kupfers in der Säure. Die dabei entstehenden Ionen wandern durch Ionenaustausch an die Werkstoffoberfläche und bilden dort eine molekulare Schutzschicht aus Kupfer. Diese Kupferschicht wirkt als Sperrschicht gegen ein weiteres Eindringen des Wasserstoffs und erklärt die aus Fig. 4 ersichtliche hohe Wasserstoffbeständigkeit des erfindungsgemäss zu verwendenden Stahls.

## Patentansprüche

1. Verwendung eines nicht gesteuert warmgewalzten Mangan-Nickel-Feinkornbaustahls mit 0,04 bis 0,09% Kohlenstoff, 1,2 bis 1,8% Mangan, 0,1 bis 0,4% Silizium, 0,03 bis 0,08% Niob, 0,5 bis 1,5% Nickel, bis 0,25% Aluminium, bis 0,015% Schwefel und fakultativ 0,2 bis 0,4% Kupfer, Rest Eisen einschliesslich erschmelzungsbedingter Verunreinigungen, der normalgeglüht ist, als Werkstoff für Teile, die wie Rohre und Behälter mit Flüssiggas bei Temperaturen bis -120°C in Berührung kommen.

2. Verwendung nach Anspruch 1, dadurch gekennzeichnet, dass ein Stahl verwendet wird, der auch noch angelassen worden ist.

3. Verwendung nach Anspruch 1 oder 2, dadurch gekennzeichnet, dass ein Stahl verwendet wird, der 2 bis 4 Minuten bei einer Kerntemperatur von 30 bis 50°C über dem AC₃-Punkt normalgeglüht worden ist.

4. Verwendung nach Anspruch 2 oder 4, dadurch gekennzeichnet, dass ein Stahl verwendet wird, der 2 bis 4 Minuten je mm Materialdicke bei 550 bis 650°C angelassen worden ist.

## Claims

1. Use of a manganese-nickel fine-grain structural steel, not hotrolled under control, containing 0.04 to 0.09% carbon, 1.2 to 1.8% manganese, 0.1 to 0.4% silicon, 0.03 to 0.08% niobium, 0.5 to 1.5% nickel, up to 0.25% aluminium, up to 0.015% sulphur and optionally 0.2 to 0.4% copper, remainder iron including smelt dependent impurities, which is normalized, as material for components which, like pipes and vessels, come into contact with liquefied gas at temperatures down to -120°C.

2. Use according to Claim 1, characterized in that a steel is used which has also been annealed.

3. Use according to Claim 1 or 2, characterized in that a steel is used, which has been normalized for 2 to 4 minutes at a core temperature of 30 to 50°C above the AC₃-point.

4. Use according to Claim 2 or 4, characterized in that a steel is used, which has been annealed at 550 to 650°C for 2 to 4 minutes per mm of material thickness.

## Revendications

1. Utilisation d'un acier de construction à grain fin à teneur en manganèse et en nickel avec 0,04 à 0,09% de carbone, 1,2 à 1,8% de manganèse, 0,1 à 0,4% de silicium, 0,03 à 0,08% de niobium, 0,5 à 1,5% de nickel, jusqu'à 0,25% d'aluminium, jusqu' à 0,015% de soufre et, facultativement, 0,2 à 0,4% de cuivre, le reste étant du fer y compris les impuretés inhérentes à la fusion, qui a subi un laminage à chaud de manière non contrôlée et un recuit de normalisation, en tant que matériau pour des pièces qui, tels des tubes et réservoirs, entrent en contact avec un gaz liquide à des températures jusqu'à -120°C.

2. Utilisation selon la revendication 1, caractérisé en ce que l'on utilise un acier qui a en outre subi un revenu.

3. Utilisation selon la revendication 1 ou 2, caractérisé en ce que l'on utilise un acier qui, pendant 2 à 4 minutes, a subi un recuit de normalisation à une température à coeur de 30 à 50°C supérieure au point AC₃.

4. Utilisation selon la revendication 2 ou 4, caractérisé en ce que l'on utilise un acier qui, pendant 2 à 4 minutes par mm d'épaisseur du matériau, a subi un revenu à une température de 550 à 650°C.
